# EUROPÄISCHE PATENTSCHRIFT

(11) **EP 1 420 127 B1**
(45) Veröffentlichungstag und Bekanntmachung des Hinweises auf die Patenterteilung: **28.02.2007**
(21) Anmeldenummer: 03021428.2
(22) Anmeldetag: 23.09.2003
(51) Int. Cl.: E04F 15/10, E04F 15/02, B32B 21/02

(54) **Paneel und Verfahren zur Herstellung eines Paneels**
Panel and method of producing a panel
Panneau et procédé de fabrication d'un panneau

(30) Priorität: 12.11.2002 DE 10252866
(43) Veröffentlichungstag der Anmeldung: 19.05.2004
(73) Patentinhaber: Flooring Technologies Ltd., Portico Building Marina Street Pieta MSD 08 (MT)
(72) Erfinder:
(74) Vertreter: Rehmann, Thorsten

(56) Entgegenhaltungen:
- EP-A- 1 413 695
- US-A- 3 639 200
- US-A- 4 175 150
- US-A- 5 506 026
- US-A- 5 591 289

## Beschreibung

Die Erfindung betrifft ein Paneel gemäß dem Oberbegriff des Anspruchs 1 und ein Verfahren zur Herstellung eines Paneels gemäß dem Oberbegriff des Anspruchs 10. Ebenfalls ist ein Herstellungsverfahren für eine Trägerplatte Gegenstand der Erfindung.

Ein solches Paneel ist insbesondere für ein Fussbodenpaneel geeignet.

Als Trägerplatte im Laminatbodenbereich werden regelmäßig HDF- oder MDF-Platten eingesetzt, die an der Oberfläche eine Einprägung aufweisen, damit eine Struktur , die dem Dekor folgt, auf der Oberseite erzielt werden kann. Der Prägeprozeß wird parallel zu einer Kurztaktbeschichtung ausgeführt, während mehrere Papierlagen miteinander und mit einer Matte aus Holzwerkstoff, vorzugsweise Fasern, verpreßt werden. Die Struktur wird dabei durch Pressbleche erzeugt, die eine Negativstruktur aufweisen. Dieser Prozeß ist teuer und zeichnet sich durch einen hohen Verschleiß an Preßblechen aus.

Aufgabe der Erfindung ist es, ein Paneel bzw. eine Trägerplatte aus Bindemitteln und Füllstoffen und Verfahren zu deren Herstellung bereitzustellen, mit denen eine schnellere und preisgünstige Fertigung oberflächenstrukturierter Paneele erfolgen kann.

Erfindungsgemäß wird diese Aufgabe durch ein Paneel mit den Merkmalen des Anspruchs 1 und ein Herstellverfahren gemäß den Ansprüchen 10 bzw. 14 gelöst. Vorteilhafte Ausgestaltungen und Weiterbildungen der Erfindung sind in den Unteransprüchen beschrieben.

Die unterschiedliche Dichte an der Oberseite der Trägerplatte im Verhältnis zu der Unterseite erleichtert das Prägen oder Strukturieren der Trägerplatte aufgrund der geringeren Festigkeit, wodurch der Verschleiß der Prägebleche oder anderer Strukturwerkzeuge verringert wird. Ebenfalls kann die Strukturierung oder Prägung schneller erfolgen, was insgesamt zu einer schnelleren und kostengünstigeren Fertigung führt.

Durch die Ausbildung der Trägerplatte mit einer Dichte von weniger als 700 kg/m³ bei gleichzeitigem Beleimungsfaktor größer als 10% wird erreicht, dass die Trägerplatte nahezu kunststoffähnliche Eigenschaften hinsichtlich Gewicht und Festigkeit aufweist, jedoch der Materialeinsatz aufgrund der eingebetteten Holzwerkstoffe, vorzugsweise Fasern, wesentlich geringer ist.

Eine Weiterbildung sieht vor, dass die Trägerplatte eine Dichte zwischen 400 kg/m³ und 650 kg/m³ aufweist, wodurch eine optimale Festigkeit im Verhältnis zur Dichte und dem Materialeinsatz bewirkt wird.

Vorteilhafterweise werden zur Beleimung der Holzwerkstoffe oder Fasern der Trägerplatte Harnstoffharze (UF-Harze) oder melaninverstärkte Harnstoffharze (MUF) eingesetzt. Darüber hinaus können Isozyanate als Beleimung der Faser in der Trägerplatte eingesetzt werden, wobei Isozyanate mit Beleimungsfaktoren von weniger als 20% vorgesehen sind. Isozyanate bieten aufgrund ihrer hohen Hitzebeständigkeit auch die Möglichkeit, höhere Beleimfaktoren zu realisieren. Ebenfalls wird durch die Zugabe von Isozyanaten die Festigkeit während einer hitzeintensiven Beschichtung der Trägerplatte aufrechterhalten, da bei ausschließlicher Verwendung von Harnstoffharzen die Tendenz besteht, dass die Trägerplatte während der Beschichtung einen Festigkeitsverlust erleidet.

Zur angepassten Fertigung von Trägerplatten je nach Beanspruchung und Einsatzzweck ist es vorgesehen, dass eine Mischung aus Isozyanaten und UF- bzw. MUF-Harzen als Beleimung der Holzwerkstoffe oder Fasern und der Trägerplatte eingesetzt wird.

Eine Weiterbildung der Erfindung sieht vor, dass die Trägerplatte eine ungleichmäßige Dichteverteilung über den Querschnitt von der Oberseite zur Unterseite aufweist, wobei die an der Unterseite befindlichen Deckschicht eine Dichte im Bereich von 1000 kg/m³ aufweisen, wohingegen die Mittelschichten im Querschnitt auf 400 kg/m³ - 600 kg/m³ verdichtet sind. Die Oberseite hat eine im Vergleich zu der Unterseite geringere Dichte, vorteilhafterweise jedoch eine größere Dichte als in der Trägerplattenmitte. Durch die höhere Verdichtung an den Ober- bzw. Unterseiten wird gewährleistet, dass eine hohe Widerstandsfähigkeit gegen vertikale, mechanische Beanspruchung erreicht wird, wie sie beispielsweise bei einer Verwendung für Fussbodenpaneele erforderlich ist. Ein Paneel mit einer solchen Trägerplatte ist auf der Oberseite und der Unterseite jeweils mit einer Abschlussschicht versehen, die üblicherweise aus einer melaningetränkten Dekorschicht oder Gegenzugschicht besteht, um die Trägerplatte zusätzlich vor mechanischen Schäden zu bewahren.

Aufgrund der Gewichtsersparnis der spezifisch leichteren Trägerplatten werden die Transportkosten gesenkt und darüber hinaus wird eine bisher unbekannte Flexibilität der Trägerplatte realisiert, durch die besondere Profilausgestaltungen, insbesondere bei sogenannten Klickverbindungen, möglich sind.

Darüber hinaus führt die Erhöhung des Beleimungsfaktors zu einer verbesserten Feuchtigkeitsbeständigkeit, da durch den verringerten Holzwerkstoffanteil in den Platten die Neigung zum Aufquellen der Trägerplatte verringert wird. Üblicherweise führt das Eindringen von Nässe im Bereich der Verbindungsstellen zweier Trägerplatten bzw. zweier Fussbodenpaneelen zu einem Aufquellen der Trägerplatten in diesem Bereich und damit zu einer Zerstörung des Fussbodens. Die erfindungsgemäße Trägerplatte und ein damit hergestelltes Fussbodenpaneel eignet sich aufgrund der geringeren Quellneigung (unter 5 %) insbesondere für den Einsatz in Feuchträumen.

Zudem ist aufgrund der unterschiedlich verdichteten Schichten innerhalb der Trägerplatte eine Brechung der Schallwellen an den Dichteübergängen gegeben, so dass der Tritt- und Raumschall deutlich verringert wird.

Das Verfahren zur Herstellung eines Paneels, insbesondere Fußbodenpaneels, bei dem eine Trägerplatte durch Verdichten und Erwärmen beleimter Holzwerkstoffe hergestellt wird, sieht vor dass die Trägerplatte auf einer Oberseite mit einer strukturierten Oberfläche versehen und eine Abschlußschicht auf die mit der Prägung versehenen Trägerplatte aufgebracht wird. Durch die Einstellung einer unterschiedlichen Dichte an der Oberseite und der Unterseite der Trägerplatte wird die Prägung der Trägerplatte erleichtert, weil die Festigkeit der Deckschicht der Trägerplatte an der Oberseite geringer als an der Unterseite ist. Die Gesamtfestigkeit des Paneels wird nur geringfügig beeinträchtigt, da die Unterseite eine sehr hohe Dichte und Festigkeit aufweist und aufgrund der hohen Beleimungsanteile verbesserte Werkstoffwerte erzielt werden können.

Das einseitige Absenken der Rohdichte der Trägerplatte auf der Oberseite während des Produktionsprozesses erfolgt entweder durch Abschleifen einer Deckschicht der Oberseite oder durch einseitiges Aufbringen von guten Wärmeleitern, wie Wasser, auf der Unterseite vor dem Erwärmen und Verdichten des Holzwerkstoffes bei der Herstellung der Trägerplatte. Das Zuführen der wärmeleitenden Medien, beispielsweise durch Besprühen der Holzwerkstoffe, die z.B. als Fasermatte ausgebildet sind, führt zu einem schnelleren Eindringen der Wärme in die Fasermatte. Die Klebstoffe werden dadurch schneller aktiviert und es kommt zu einer verstärkten Verdichtung auf einer Seite der Fasermatte. Auf der Gegenseite ist die Verdichtung entsprechend geringer, so dass diese Seite zur einfacheren Oberflächenprägung eingesetzt werden kann. Durch dieses Verfahren bleibt die Faserstruktur bei gleichzeitiger Unterschiedlichkeit der Dichte an der Ober- und Unterseite erhalten, was sich vorteilhaft auf die Festigkeit der Trägerplatte und des Paneels auswirkt.

Alternativ oder ergänzend zu dem Prägen kann die Struktur der Trägerplatte durch Abschleifen erzeugt werden.

Nachfolgend wird die Erfindung anhand der beigefügten Figuren näher erläutert werden. Es zeigen:
- Figur 1 -: ein Paneel in Querschnittsansicht; sowie
- Figur 2 -: eine Dichteverteilung über den Querschnitt einer Trägerplatte.

Figur 1 zeigt im Querschnitt ein Fussbodenpaneel mit einer Trägerplatte 1, auf deren Oberseite 15 und Unterseite 5 je eine Abschlußschicht 10 aufgebracht ist. Die Abschlußschichten 10 sind auf den den äußeren Abschluß der Trägerplatte 1 bildenden Deckschichten 7, 17 aufgebracht, vorzugsweise verleimt und schützen die Trägerplatte 1 beispielsweise gegen Feuchtigkeit und mechanische Belastungen. Ebenfalls können diese Abschlußschichten 10 ein Dekor aufweisen und vergrößern die mechanische Stabilität des Fussbodenpaneels.

An den Seitenkanten des Paneels sind Verriegelungsmittel 2, 3 ausgebildet, die eine Relativbewegung zweier miteinander verbundener Paneele sowohl in vertikaler Richtung V als ein in Querrichtung Q verhindern. Die Trägerplatte 1 ist dabei aus einem Fasermaterial hergestellt, das üblicherweise für die Herstellung von HDF-Platten verwendet wird, alternativ oder ergänzend werden andere Holzwerkstoffe eingearbeitet. Die Deckschichten 7, 17 der Trägerplatte 1 weisen im Gegensatz zu dem Kern 20 der Trägerplatte 1 eine wesentlich höhere Dichte auf, wobei Dichten bis zu 1000 kg/m³ in der Deckschichten 7 der Unterseite 5 erreicht werden, in der Deckschicht 17 der Oberseite 15 werden geringere Dichten eingestellt. Innerhalb des Kernes 20 nimmt die Dichte kontinuierlich bis zur Mitte M der Trägerplatte 1 ab, wobei eine entsprechende Dichteverteilung über die Dicke d einer Trägerplatte 1 in der Figur 2 dargestellt ist. Darin ist zu erkennen, dass der geringste Wert für die Dichte ρ in der Mitte M der Trägerplatte erreicht wird, während sich über die Dicke d der Trägerplatte von der Mitte M ausgehend die Dichte ρ erhöht, um an den Oberflächen der Deckschichten 7, 17 ihr Maximum zu erreichen, wobei der Maximalwert an der Oberseite 15 geringer als der Maximalwert an der Unterseite 5 ist.

Durch die extrem hohe Dichte in der Deckschicht 7 der Unterseite 5 im Bereich von 1000 kg/m³ wird der Trägerplatte 1 die notwendige Widerstandsfähigkeit gegen vertikale, mechanische Beanspruchungen verliehen, wobei in Kombination mit der Verwendung von UF- oder MUF-Harzen, gegebenenfalls in Mischung mit Isozyanaten, eine besondere Flexibilität innerhalb der Platte erzeugt werden kann. Die Zugabe von Isozyanaten verbessert die Feuchtigkeitsbeständigkeit der Trägerplatte 1, so dass die wesentlichen Eigenschaften der Trägerplatte 1 durch die eingesetzten Harze bzw. eingebrachten Kunststoffe festgelegt werden.

Figur 1 zeigt weiterhin die strukturierte Oberfläche der Oberseite 15 und der darauf aufgebrachten Abschlußschicht 10, wobei die Struktur durch Prägen beim Beschichten mit der Abschlußschicht 10 erfolgen kann. Die verringerte Dichte der Deckschicht 17 an der Oberseite 15 im Verhältnis zu der Unterseite 5 erleichtert der Prägevorgang und verringert der Verschleiß der Prägebleche.

Alternativ zu dem Besprühen der Fasermatte mit Wasser können andere wärmeleitende Medien gezielt in die Fasern eingebracht oder auf die Fasern aufgebracht werden, um eine asymmetrische Dichteverteilung über die Dicke der Trägerplatte zu erzielen. Statt Wasser können andere Flüssigkeiten verwendet werden. Ebenso ist es möglich, dass durch eine angepaßte Streuung der Holzwerkstoffe oder Fasern die zu verpressende Matte so eingestellt wird, dass die Trägerplatte eine asymmetrische Dichteverteilung aufweist, beispielsweise indem die obere Deckschicht auf einem Material besteht, das nicht so hoch verdichtet werden kann.

## Patentansprüche

1. Paneel, insbesondere Fußbodenpaneel, mit einer Trägerplatte (1) aus beleimten und verdichtetem Fasermaterial auf der jeweils auf einer Oberseite (15) und einer Unterseite (5) eine Abschlußschicht (10) aufgebracht ist und die Abschlußschicht (10) der Oberseite (15) eine strukturierte Oberfläche aufweist, **dadurch gekennzeichnet, dass** die Dichte an der Oberseite (15) der Trägerplatte (1) geringer als die Dichte der Trägerplatte (1) an der Unterseite (5) ist.

2. Paneel nach Anspruch 1, **dadurch gekennzeichnet, dass** die Trägerplatte (1) eine Dichte von weniger als 700 kg/m³ aufweist.

3. Paneel nach Anspruch 1 oder 2, **dadurch gekennzeichnet, dass** der Beleimungsfaktor der Trägerplatte (1) größer als 10% ist.

4. Paneel nach einem der voranstehenden Ansprüche, **gekennzeichnet durch** UF-Harze oder MUF-Harze als Beleimung der Fasern der Trägerplatte (1).

5. Paneel nach einem der voranstehenden Ansprüche, **gekennzeichnet durch** Isozyanate als Beleimung der Holzwerkstoffe der Trägerplatte (1).

6. Paneel nach Anspruch 5, **gekennzeichnet durch** einen Beleimungsfaktor von kleiner als 20% für Isozyanate.

7. Paneel nach einem der voranstehenden Ansprüche, **gekennzeichnet durch** eine Mischung aus Isozyanaten und UF- oder MUF-Harzen als Beleimung der Holzwerkstoffe der Trägerplatte (1).

8. Paneel nach einem der voranstehenden Ansprüche, **dadurch gekennzeichnet, dass** die Trägerplatte (1) eine ungleichmäßige Dichteverteilung über den Querschnitt von Oberseite (15) zur Unterseite (5) aufweist.

9. Paneel nach Anspruch 8, **dadurch gekennzeichnet, dass** an der Unterseite (5) der Trägerplatte (1) eine Dichte von 1000 kg/m³ vorhanden ist, während in der Mitte der Trägerplatte (1) eine Dichte von 400 kg/m³ bis 600 kg/m³ vorhanden ist.

10. Verfahren zur Herstellung eines Paneels, insbesondere Fußbodenpaneels, bei dem eine Trägerplatte (1) durch Verdichten und Erwärmen beleimter Holzwerkstoffe hergestellt wird und Trägerplatte (1) auf einer Oberseite (15) mit einer strukturierten Oberfläche versehen und eine Abschlußschicht (10) auf die mit der Prägung versehenen Trägerplatte (1) aufgebracht wird, **dadurch gekennzeichnet, dass** die Dichte an der Oberseite (15) der Trägerplatte (1) geringer als die Dichte der Trägerplatte (1) an der Unterseite (5) eingestellt wird.

11. Verfahren nach Anspruch 10, **dadurch gekennzeichnet, dass** die unterschiedliche Dichte durch Abschleifen einer Deckschicht der Oberseite (15) eingestellt wird.

12. Verfahren nach Anspruch 10, **dadurch gekennzeichnet, dass** die unterschiedliche Dichte durch einseitiges Aufbringen von wärmeleitenden Medien, insbesondere Wasser, auf der Unterseite (5) vor dem Erwärmen des Holzwerkstoffes eingestellt wird.

13. Verfahren nach einem der Ansprüche 10 bis 12, **dadurch gekennzeichnet, dass** die strukturierte Oberfläche durch Abschleifen und/oder Prägen erzeugt wird.

14. Verfahren zur Herstellung einer Trägerplatte (1) aus beleimten und verdichtetem Fasermaterial aus einem Holzwerkstoff für ein Paneel, insbesondere Fußbodenpaneel, bei der die Dichte an der Oberseite (15) der Trägerplatte (1) geringer als die Dichte der Trägerplatte (1) an der Unterseite (5) ist, bei dem das Fasermaterial unter Zufuhr von Druck und Wärme verdichtet wird, **dadurch gekennzeichnet, dass** die Dichte an der Oberseite (15) der Trägerplatte (1) geringer als die Dichte der Trägerplatte (1) an der Unterseite (5) durch einseitiges Aufbringen von Wasser auf der Unterseite (5) vor dem Erwärmen und Verdichten des Holzwerkstoffes eingestellt wird.

## Claims

1. Panel, in particular floor panel, having a support board (1) made of glued and compressed fiber material to which a termination layer (10) is applied in each case on a top side (15) and an underside (5), and the termination layer (10) of the top side (15) has a structured surface, **characterized in that** the density on the top side (15) of the support board (1) is lower than the density of the support board (1) on the underside (5).

2. Panel according to Claim 1, **characterized in that** the support board (1) has a density of less than 700 kg/m³.

3. Panel according to Claim 1 or 2, **characterized in that** the gluing factor of the support board (1) is greater than 10%.

4. Panel according to one of the preceding claims, **characterized by** UF resins or MUF resins as the means for gluing the fibers of the support board (1).

5. Panel according to one of the preceding claims, **characterized by** isocyanates as the means for gluing the woodbased materials of the support board (1).

6. Panel according to Claim 5, **characterized by** a gluing factor of less than 20% for isocyanates.

7. Panel according to one of the preceding claims, **characterized by** a mixture of isocyanates and UF or MUF resins as the means for gluing the woodbased materials of the support board (1).

8. Panel according to one of the preceding claims, **characterized in that** the support board (1) has a nonuniform density distribution over the cross section from the top side (15) to the underside (5).

9. Panel according to Claim 8, **characterized in that** a density of 1000 kg/m³ is present on the underside (5) of the support board (1), while a density of from 400 kg/m³ to 600 kg/m³ is present in the center of the support board (1).

10. Process for producing a panel, in particular floor panel, in the case of which a support board (1) is produced by the compression and heating of glued woodbased materials, and the support board (1) is provided with a structured surface on a top side (15), and a termination layer (10) is applied to the support board (1) provided with the stamped formation, **characterized in that** the density on the top side (15) of the support board (1) is set to be lower than the density of the support board (1) on the underside (5).

11. Process according to Claim 10, **characterized in that** the different densities are set by virtue of a cover layer of the top side (15) being ground off.

12. Process according to Claim 10, **characterized in that** the different densities are set by the single-sided application of heat-conducting media, in particular water, to the underside (5) prior to the woodbased material being heated.

13. Process according to one of Claims 10 to 12, **characterized in that** the structured surface is produced by a grinding-off and/or stamping operation.

14. Process for producing a support board (1) made of glued and compressed woodbased fiber material for a panel, in particular floor panel, in the case of which the density on the top side (15) of the support board (1) is lower than the density of the support board (1) on the underside (5), and in the case of which the fiber material is compressed with the supply of pressure and heat, **characterized in that** the density on the top side (15) of the support board (1) is set to be lower than the density of the support board (1) on the underside (5) by the single-sided application of water to the underside (5) prior to the woodbased material being heated and compressed.

## Revendications

1. Panneau, en particulier panneau de plancher, comportant une plaque de support (1) en matière fibreuse encollée et compactée sur laquelle sur chacune des faces supérieure (15) et inférieure (5) est appliquée une couche de recouvrement (10), la couche de recouvrement (10) de la face supérieure (15) présentant une surface structurée, **caractérisée en ce que** la densité de la plaque de support (1) à la surface supérieure (15) est plus faible que la densité de la plaque de support (1) à la surface inférieure (5).

2. Panneau selon la revendication 1, **caractérisé en ce que** la plaque de support (1) présente une densité inférieure à 700kg/m³.

3. Panneau selon la revendication 1 ou 2, **caractérisé en ce que** le facteur d'encollage de la plaque de support (1) est supérieur à 10%.

4. Panneau selon l'une des revendications précédentes, **caractérisé en ce que** l'encollage des fibres de la plaque de support (1) est en résine UF ou en résine MUF.

5. Panneau selon l'une des revendications précédentes, **caractérisé en ce que** l'encollage du produit à base de bois de la plaque de support (1) est en isocyanate.

6. Panneau selon la revendication 5, **caractérisé en ce que** le facteur d'encollage est inférieur à 20% pour l'isocyanate.

7. Panneau selon l'une des revendications précédentes, **caractérisé en ce que** l'encollage du produit à base de bois de la plaque de support (1) est un mélange d'isocyanates et de résines UF ou MUF.

8. Panneau selon l'une des revendications précédentes, **caractérisé en ce que** la plaque de support (1) présente une répartition non uniforme de densité suivant sa section, de la face supérieure (15) vers la face inférieure (5).

9. Panneau selon la revendication 8, **caractérisé en ce qu'**à la face inférieure (5) de la plaque de support (1) la densité est égale à 1000Kg/m³, tandis qu'au milieu de la plaque de support (1) la densité est comprise entre 400Kg/m³ et 600Kg/m³.

10. Procédé pour la fabrication d'un panneau, en particulier un panneau de plancher, dans lequel on fabrique une plaque de support (1) en compactant et en chauffant un produit à base de bois encollé et on applique sur une face supérieure (15) de la plaque de support (1) pourvue d'une surface structurée, une couche de recouvrement (10) pour recouvrir la gravure de la plaque de support (1), **caractérisé en ce qu'**on règle la densité de la plaque de support (1) à la face supérieure (15) pour être inférieure à la densité de la plaque support (1) à la face inférieure (5).

11. Procédé selon la revendication 10, **caractérisé en ce que** la densité différente est réglée par meulage d'une couche de couverture de la face supérieure (15).

12. Procédé selon la revendication 10, **caractérisé en ce que** la densité différente est réglée en appliquant d'un côté sur la face inférieure (5) un milieu conducteur de la chaleur, en particulier de l'eau, avant chauffage du produit à base de bois.

13. Procédé selon l'une des revendications 10 à 12, **caractérisé en ce que** la surface structurée est obtenue par meulage et/ou gravure.

14. Procédé de fabrication d'une plaque de support (1) en matière fibreuse encollée et compactée en produit à base de bois pour un panneau, en particulier un panneau de plancher, dans lequel la densité à la face supérieure (15) de la plaque de support (1) est inférieure à la densité à la face inférieure (5) de la plaque support (1), la matière fibreuse étant compactée par application de pression et de chaleur, **caractérisé en ce que** la densité à la face supérieure (15) de la plaque support (1) est réglée à une valeur inférieure à la densité à la face inférieure (5) de la plaque support (1) par application d'eau, d'un côté sur la face inférieure (5), avant chauffage et compactage du produit à base de bois.
